# EUROPÄISCHE PATENTSCHRIFT

(11) **EP 0 100 984 B1**
(45) Veröffentlichungstag und Bekanntmachung des Hinweises auf die Patenterteilung: **15.10.1986**
(21) Anmeldenummer: 83107542.9
(22) Anmeldetag: 01.08.1983
(51) Int. Cl.: G03C 1/02

(54) **Fotografische Silberhalogenidemulsion**
Photographic silver halide emulsions
Emulsions photographiques aux halogénures d'argent

(30) Priorität: 12.08.1982 DE 3229999
(43) Veröffentlichungstag der Anmeldung: 22.02.1984
(73) Patentinhaber: Agfa-Gevaert AG, 51373 Leverkusen (DE)
(72) Erfinder: Becker, Manfred, Dr., D-5090 Leverkusen 1 (DE); Klötzer, Sieghart, Dipl.-Ing., D-5000 Köln 80 (DE); Moisar, Erik, Prof. Dr., D-5000 Köln 80 (DE)

## Beschreibung

Die Erfindung betrifft eine fotografische Silberhalogenidemulsion mit Silberhalogenidkörnern, die einen geschichteten Kornaufbau aufweisen, wobei die Silberhalogenidkörner an ihrer Oberfläche chemisch sensibilisiert sind und ein Verfahren zu ihrer Herstellung. Weiterhin betrifft die Erfindung ein fotografisches Aufzeichnungsmaterial mit einem Schichtträger und wenigstens einer Schicht, die eine erfindungsgemäße Silberhalogenidemulsion enthält.

Es ist allgemein bekannt, Silberhalogenidemulsionen, deren Körner eine hohe Innenempfindlichkeit aufweisen, herzustellen. Verwiesen wird beispielsweise auf die gemäß der US-A- 2 592 250 nach der Konvertmethode hergestellten Emulsionen sowie auf Emulsionen, deren Silberhalogenidkörner einen geschichteten Kornaufbau besitzen, wie sie beispielsweise aus der DE-B- 1 169 290 und der GB-A- 1 027 146 bekannt sind.

Es ist weiterhin bekannt, Emulsionen mit Körnern hoher Innenempfindlichkeit an der Oberfläche in üblicher Weise chemisch zu sensibilisieren. Verwiesen wird beispielsweise auf die US-A- 3 206 313, Spalte 1, Zeile 23 ff. Hiernach wird durch übliche chemische Sensibilisierung die Oberflächenempfindlichkeit von Konvertemulsionen erhöht. Die US-A- 3 317 322 bezieht sich auf Silberhalogenidemulsionen mit einem geschichteten Kornaufbau und hoher Innenempfindlichkeit die an ihrer Oberfläche chemisch sensibilisiert sind. Aus der US-A- 2 756 148 ist es bekannt, eine Konvertemulsion z.B. dadurch herzustellen, daß zunächst eine Silberchloridbromidemulsion gefällt wird und diese anschließend durch Bromid konvertiert wird. Anschließend wird die erhaltene Konvertemulsion an ihrer Oberfläche mit einem Schwefel-Sensibilisierungsmittel sensibilisiert. Auch aus der US-A- 2 983 608 ist es bekannt, nach der US-A- 2 592 250 hergestellte Konvertemulsionen chemisch zu sensibilisieren und zusammen mit Farbkupplern in Aufzeichnungsmaterialien zu verwenden. Entsprechende Materialien werden schließlich auch in der DE-C- 2 112 729 und der US-A- 3 622 318 angegeben.

Ein Nachteil der bekannten Emulsionen mit Körnern hoher Innenempfindlichkeit, die an der Oberfläche in üblicher Weise chemisch sensibilisiert sind, ist, daß ihre sensitometrischen Eigenschaften und insbesondere ihr Verhalten gegenüber Druck, speziell bei der Verarbeitung im Entwickler, noch nicht befriedigend sind. Es stellte sich heraus, daß insbesondere an der Oberfläche sensibilisierte Konvertemulsionen bei der Verarbeitung empfindlich gegenüber Druck sind und leicht Druckspuren aufweisen, wenn unmittelbar nach Beginn der Entwicklung eine Druckeinwirkung, z.B. durch eine Transporteinrichtung, hervorgerufen wird.

Die Erscheinung, daß durch Druckeinwirkung generell Schleier hervorgerufen werden kann, ist allgemein bekannt. Verwiesen wird z.B. auf T.H. James "The Theory of the Photographic Process", 4. Auflage, Macmillan Publishing Co., Inc., New York, Seite 24. Gemäß der britischen Patentanmeldung 2 023 863 sollen die Einwirkungen durch Druck im trockenen Zustand durch den Zusatz bestimmter Verbindungen vermieden werden. Gegenüber Emulsionen, die keine Innenempfindlichkeit aufweisen soll gemäß der DE-C- 2112 729 und der US-A- 3 622 318 eine Verbesserung durch Verwendung oberflächlich sensibilisierter Konvertemulsionen erreicht werden.

Der Schutz fotografischer Aufzeichnungsmaterialien vor den Folgen der Einwirkung von Druck, insbesondere vor dem Naßdruckschleier, ist aber immer noch unbefriedigend.

Der Erfindung lag die Aufgabe zugrunde, an der Oberfläche chemisch sensibilisierte Silberhalogenidemulsionen und Aufzeichnungsmaterialien mit derartigen Emulsionen mit verbesserten Eigenschaften bereitzustellen. Insbesondere lag der Erfindung die Aufgabe zugrunde, derartige Emulsionen mit verbessertem Verhalten gegenüber Druck und mit verbesserter Empfindlichkeit anzugeben.

Es wurde nun eine neue fotografische Silberhalogenidemulsion mit Silberhalogenidkörnern gefunden, die einen geschichteten Kornaufbau aufweisen und die an ihrer Oberfläche chemisch sensibilisiert sind. Erfindungsgemäß enthalten die Silberhalogenidkörner wenigstens eine Schicht, die wenigstens 25 Mol-% Silberchlorid enthält, wobei der Silberchloridgehalt des gesamten Silberhalogenidkorns weniger als 30 Mol-% beträgt. Die erfindungsgemäße Emulsion ist oberflächlich so stark chemisch gereift, daß das Verhältnis R der Dichte Dᵣ erhältlich nach der Oberflächenreifung zu der Dichte Dᵤ erhältlich mit der noch nicht oberflächlich gereiften aber ansonsten identischen Emulsion wenigstens 3 beträgt,
wobei zur Bestimmung von R die gereifte und die ungereifte Emulsion jeweils in identischer Weise auf einen Schichtträger aufgetragen, belichtet und im nachstehenden Entwickler der Zusammensetzung
Ascorbinsäure 10 g
p-Methylaminophenol 2,4 g
Na₂C0₃ (sicc) 10 ₉
KBr 2,0 g
Wasser auf 1000 ml
17 Minuten bei 20° C entwickelt werden und wobei Dᵣ der Wert von 90 % der Maximaldichte ist und Dᵤ erhalten wird durch diejenige Belichtung der noch nicht gereiften Emulsion, die bei der gereiften Emulsion zur Dichte Dᵣ führt.

Unter Silberhalogenidkörnern mit einem geschichteten Kornaufbau werden Silberhalogenidkörner verstanden, die einen Kern und wenigstens eine den Kern umhüllende Schicht aufweisen, die in ihren Eigenschaften vom Kern unterschieden ist. Im englischen Sprachgebrauch werden entsprechende Emulsionen auch als Core/Shell-Emulsionen bezeichnet, Selbstverständlich kann ein derartiges Silberhalogenidkorn um den Kern herum nicht nur eine Hüllenschicht sondern mehrere aufweisen. In einer bevorzugten Ausführungsform wird wenigstens zeitweise bei der Herstellung der Emulsion unter reduzierenden Bedingungen gearbeitet. In einer besonders bevorzugten Ausführungsform der Erfindung wird der Kern und/oder wenigstens eine Schicht des Korns bei einem pAg-Wert von max. 7, insbesondere bei einem pAg-Wert kleiner als 5,0, hergestellt. Es ist aber auch möglich, die reduzierenden Verhältnisse durch Anwendung üblicher Reduktionsmittel zu erreichen. Geeignete reduzierende Mittel sind z.B. Hydrazin, gegebenenfalls als Hydrat, Hydrazinderivate, Ascorbinsäure, Hydrochinon oder Formamidinsulfinsäure (Thioharnstoffdioxid). Vorzugsweise werden anorganische Reduktionsmittel, wie z.B. Zinn(II)-chlorid oder das genannte Thioharnstoffdioxid verwendet. Die zugesetzte Menge an Reduktionsmittel kann innerhalb weiter Grenzen schwanken, sie hängt ab von der Art des Reduktionsmittels und des Silberhalogenids sowie dem gewünschten Effekt. Die angewendete Menge an reduzierendem Mittel gemäß der vorliegenden Erfindung sollte im allgemeinen 0,75x10² Milliäquivalent pro g bereits gefälltes Silberion nicht übersteigen. In den meisten Fällen haben sich Mengen von 0,1 bis 10 mg/kg Silbernitrat als ausreichend erwiesen. Im Falle des Thioharnstoffdioxids genügen z.B. Mengen von 0,5 bis 7,0 mg. Die erfindungsgemäßen Emulsionen sind vorzugsweise monodispers; im allgemeinen weisen mindestens 80% der Emulsionskörner einen Durchmesser auf, der innerhalb einer Abweichung von ± 20 % vom mittleren Korndurchmesser liegt. Selbstverständlich ist es möglich, in Aufzeichnungsmaterialien Abmischungen erfindungsgemäßer monodisperser Emulsionen unterschiedlicher Korngröße zu verwenden. In einer bevorzugten Ausführungsform sind die Silberhalogenidkörner regulär in dem Sinne, daß sie keine Kristallfehler durch Zwillingsbildung aufweisen.

Die Silberhalogenidkörner der erfindungsgemäßen Emulsion weisen wenigstens eine silberchloridreiche Schicht auf, die wenigstens zu 25 Mol-% aus Silberchlorid besteht. Die Anordnung der silberchloridreichen Schicht im Silberhalogenidkorn ist an sich nicht kritisch. Diese Schicht kann entweder als Kern, als eine Schicht innerhalb des Silberhalogenidkorns oder als eine äußere Hülle vorhanden sein. Vorzugsweise befindet sich die silberchloridreiche Schicht im Korninneren, und zwar vorzugsweise mindestens 0,05um unterhalb der Oberfläche. Der Übergang von der silberchloridreichen Schicht zu Schichten anderer Silberhalogenidzusammensetzung kann als scharfe Phasengrenze ausgebildet sein oder kontinuierlich erfolgen.

Neben dem Silberchlorid enthalten die Silberhalogenidkörner vorzugsweise Silberbromid oder Gemische aus Silberbromid und Silberjodid.

Die Silberhalogenidkörner können irgendeine der bekannten Formen aufweisen, z.B. kubisch, oktaedrisch oder auch die tetradekaedrische Mischform. Der Absolutwert der mittleren Korngröße kann innerhalb weiter Grenzen schwanken. Je nach dem gewünschten Verwendungszweck können sowohl feinkörnige Silberhalogenidemulsionen mit einem mittleren Durchmesser von unter 0,5µm, vorzugsweise unter 0,3µm, als auch grobkörnigere Emulsionen mit einem mittleren Korndurchmesser von insbesondere 0,5 bis 2₁im verwendet werden.

Beim Verfahren zur Herstellung einer erfindungsgemäßen fotografischen Silberhalogenidemulsion
wird die Fällung des Silberhalogenids derart vorgenommen, daß in den Silberhalogenidkörnern wenigstens eine Schicht wenigstens 25 Mol-% Silberchlorid enthält und mindestens einer Silberchlorid ärmeren Schicht benachbart ist und daß der Gesamtgehalt an Silberchlorid weniger als 30 Mol-% beträgt. Dabei erfolgt die Herstellung wenigstens einer Schicht eines Silberhalogenidkorns unter reduzierenden Bedingungen.

Dann werden die Silberhalogenidkörner der gefällten Emulsion oberflächlich so stark chemisch gereift, daß das oben beschriebene Verhältnis R der Dichte Dᵣ zu der Dichte Dᵤ wenigstens 3 beträgt.

Die erfindungsgemäßen Silberhalogenidemulsionen können nach an sich bekannten Methoden für die Herstellung von Silberhalogenidemulsionen mit geschichtetem Kornaufbau hergestellt werden. Dabei werden vorzugsweise Doppeleinlaufverfahren angewendet, bei denen die Aufrechterhaltung der erforderlichen pAg- und pH-Werte am besten kontrolliert werden kann. Im allgemeinen wird bei den bekannten Fällungsmethoden bei der Emulsionsherstellung ein pAg-Wert von 10 bis 7 und ein pH-Wert von 4,5 bis 7 eingehalten. Erfindungsgemäß wird aber wenigstens eine Schicht des Silberhalogenidkorns unter reduzierenden Bedingungen, insbesondere bei einem pAg-Wert von max. 7 hergestellt. Bei der Emulsionsherstellung können fernerhin Komplexe mehrwertiger Kationen, z.B. solche des Rh, Pd, lr, Pt anwesend sein. Die einzelnen Fällungsstufen bei der Emulsionsherstellung können direkt hintereinander, aber auch in Abständen getrennt vorgenommen werden. Nach Abschluß der Fällung können die Silberhalogenidkörner zur Unterdrückung von Schleier in an sich bekannter Weise mit Oxidationsmitteln, z.B. mit Hg²⁺⁻ oder Fe³⁺⁻Verbindungen behandelt werden.

In einer bevorzugten Ausführungsform weisen die erfindungsgemäßen Silberhalogenidkörner einen Kern auf, der im wesentlichen aus Silberbromid besteht, wenigstens eine silberchloridreiche Schicht mit wenigstens 30 Mol-% Silberchlorid sowie eine im wesentlichen Silberbromid enthaltende Schicht, die vom Kern weiter entfernt liegt als die silberchloridreiche Schicht und die weniger Silberchlorid als die silberchloridreiche Schicht enthält.

Zur chemischen Sensibilisierung der Silberhalogenidkörner an ihrer Oberfläche sind die üblichen Sensibilisierungsmittel geeignet. Besonders bevorzugt sind schwefelhaltige Verbindungen, beispielsweise Allylisothiocyanat, Allylthioharnstoff und Thiosulfate.

Als chemische Sensibilisatoren können ferner auch Reduktionsmittel, z.B. die in den belgischen Patentschriften 493 464 oder 568 687 beschriebenen Zinnverbindungen, ferner Polyamine wie Diethylentriamin oder Aminomethylsulfinsäure-Derivate, z.B. gemäß der belgischen Patentschrift 547 323, verwendet werden. Geeignet als chemische Sensibilisatoren sind auch Edelmetalle bzw. Edelmetallverbindungen wie Gold, Platin, Palladium, Iridium, Ruthenium oder Rhodium. Diese Methode der chemischen Sensibilisierung ist in dem Artikel von R. Koslowsky, Z.Wiss.Phot. 46, 65-72 (1951), beschrieben. Es ist ferner möglich, die Emulsionen mit Polyalkylenoxid-Derivaten zu sensibilisieren, z.B. mit Polyethylenoxid eines Molekulargewichts zwischen 1000 und 20 000, ferner mit Kondensationsprodukten von Alkylenoxiden und aliphatischen Alkoholen, Glykolen, cyclischen dehydratisierungsprodukten von Hexitolen, mit alkylsubstituierten Phenolen, aliphatischen Carbonsäuren, aliphatischen Aminen, aliphatischen Diaminen und Amiden. Die Kondensationsprodukte haben ein Molekulargewicht von mindestens 700, vorzugsweise von mehr als 1000. Zur Erzielung besonderer Effekte kann man diese Sensibilisatoren selbstverständlich kombiniert verwenden, wie in der belgischen Patentschrift 537 278 und in der britischen Patentschrift 727 982 beschrieben.

Die vorliegende Erfindung betrifft weiterhin ein Aufzeichnungsmaterial mit einem Schichtträger, wenigstens einer lichtempfindlichen Silberhalogenidemulsionsschicht und gegebenenfalls weiteren Schichten, dadurch gekennzeichnet, daß in wenigstens einer Schicht eine erfindungsgemäße Emulsion enthalten ist. Vorzugsweise handelt es sich bei diesem Aufzeichnungsmaterial um ein farbfotografisches Aufzeichnungsmaterial.

Aus den deutschen Offenlegungsschriften 2 308 239 und 2 332 802 sowie den US-Patenten 3 935 014 und 3 957 488 sind zwar bereits Silberhalogenidemulsionen mit Silberhalogenidkörnern bekannt, die einen geschichteten Kornaufbau und eine relativ chloridreiche Schicht aufweisen; diese Emulsionen werden aber an ihrer Oberfläche nicht oder nur gering chemisch sensibilisiert und führen, wenn sie in üblicher Weise auf einen Träger aufgetragen, belichtet und in einem Oberflächenentwickler entwickelt werden nur zu einer sehr geringen Dichte.

Aus der deutschen Offenlegungsschrift 2 203 462 und dem US-Patent 3 892 574 sind weiterhin Silberhalogenidemulsionen bekannt, bei deren Fällung oder bei deren physikalischer Reifung wenigstens zeitweise ein pAg-Wert zwischen 7 und 0 eingehalten wird. Die erhaltenen Emulsionen können an ihrer Oberfläche chemisch sensibilisiert sein und eine enge Korngrößenverteilung aufweisen. Weiterhin können die Emulsionen einen geschichteten Kornaufbau besitzen, wobei dann der Kern des Silberhalogenidkorns chemisch sensibilisiert sein kann und die Schale durch übliche Methoden verschleiert sein kann, um Emulsionen des sog. Direktpositiv-Typs zu erhalten. Es erfolgt aber kein Hinweis darauf, Emulsionen mit einem geschichteten Kornaufbau zu verwenden, die erfindungsgemäß eine relativ silberchloridreiche Schicht aufweisen und an ihrer Oberfläche chemisch sensibilisiert sind.

Aus der deutschen Offenlegungsschrift 3 144 867 sind Emulsionen mit Silberhalogenidkörnern und speziellen Diketoverbindungen bekannt. Die Silberhalogenidkörner können verschiedene Schichten aufweisen und sie können weiterhin bei einem pAg-Wert von 5 bis 11 gefällt werden. Aus der deutschen Offenlegungsschrift 3 144 313 sind Silberhalogenidemulsionen mit Reduktionssensibilisierten Körnern bekannt, die zur Verbesserung der Lagerbeständigkeit Phenolderivate enthalten. Die Silberhalogenidkörner können nach verschiedenen Verfahren, u.a. nach einem Kern-Hüllen-Verfahren, hergestellt werden.

Die vorliegende Erfindung kann sowohl für die Herstellung schwarz-weißer als auch farbiger fotografischer Bilder angewendet werden. Farbige fotografische Bilder können z.B. nach dem bekannten Prinzip der chromogenen Entwicklung in Anwesenheit von Farbkupplern, die mit dem Oxidationsprodukt von farbgebenden p-Phenylendiamin-Entwicklern unter Bildung von Farbstoffen reagieren, hergestellt werden.

Die Farbkuppler können beispielsweise dem Farbentwickler nach dem Prinzip des sogenannten Einentwicklungsverfahrens zugesetzt werden. In einer bevorzugten Ausführungsform enthält das fotografische Material selbst die üblichen Farbkuppler, die in der Regel den Silberhalogenidschichten einverleibt sind. So kann die rotempfindliche Schicht beispielsweise einen nicht- diffundierenden Farbkuppler zur Erzeugung des blaugrünen Teilfarbenbildes enthalten, in der Regel einen Kuppler von Phenol- oder a-Naphtholtyp. Die grünempfindliche Schicht kann beispielsweise mindestens einen nichtdiffundierenden Farbkuppler zur Erzeugung des purpurnen Teilfarbenbildes enthalten, wobei üblicherweise Farbkuppler vom Typ des 5-Pyrazolons oder des Imidazolons Verwendung finden. Die blauempfindliche Schicht kann beispielsweise einen nicht-diffundierenden Farbkuppler zur Erzeugung des gelben Teilfarbenbildes, in der Regel einen Farbkuppler mit einer offenkettigen Ketomethylengruppierung enthalten. Farbkuppler dieser Art sind in großer Zahl bekannt und in einer Vielzahl von Patentschriften beschrieben. Beispielhaft sei hier auf die Veröffentlichungen "Farbkuppler" von W. Pelz in "Mitteilungen aus den Forschungslaboratorien der Agfa, Leverkusen/München", Band 111, Seite 111 (1961), K. Venkataraman in "The Chemistry of Synthetic Dyes", Vol. 4, 341 bis 387, Academic Press (1971) und T.H. James, "The Theory of the Photographic Process", 4. Ed., S. 353-362 verwiesen. Bei den Farbkupplern kann es sich z.B. um 6-, 4- und um 2-Äquivalentkuppler handeln, darunter die sogenannten Weißkuppler, die bei Reaktion mit Farbentwickleroxidationsprodukten keinen Farbstoff ergeben, sowie DIR-Kuppler.

Bei Bedarf können Farbkupplermischungen verwendet werden, um einen gewünschten Farbton oder eine gewünschte Reaktivität einzustellen. Beispielsweise können wasserlösliche Kuppler in Kombination mit hydrophoben wasserunlöslichen Kupplern verwendet werden.

Die erfindungsgemäßen Emulsionen sind insbesondere für farbfotografische Aufzeichnungsmaterialien mit mindestens je einer Silberhalogenidemulsionsschichten-Einheit für die Aufzeichnung von Licht jedes der drei Spektralbereiche Rot, Grün und Blau geeignet. Jede dieser Schichteinheiten kann eine einzige Silberhalogenidemulsionsschicht oder auch mehrere Silberhalogenidemulsionsschichtenumfassen. Farbfotografische Aufzeichnungsmaterialien mit Doppelschichten für die verschiedenen Spektralbereiche sind beispielsweise aus den US-Patentschriften 3 663 228.3 849 138 und 4 184 876 bekannt.

Die Emulsionen können in an sich bekannter Weise optisch sensibilisiert werden, z.B. mit den üblichen Polymethinfarbstoffen, wie Neutrocyaninen, basischen oder sauren Carbocyaninen, Rhodacyaninen, Hemicyaninen, Styrylfarbstoffen, Oxonolen und ähnlichen. Derartige Sensibilisatoren sind in dem Werk von F.M. Hamer "The Cyanine Dyes and related Compounds", (1964), beschrieben. Verwiesen sei diesbezüglich insbesondere auf Ullmanns Enzyklopädie der technischen Chemie, 4. Auflage. Band 18, Seiten 431 ff.

Als Stabilisatoren sind besonders geeignet Azaindene, vorzugsweise Tetra- oder Pentaazaindene, insbesondere solche, die mit Hydroxyl- oder Aminogruppen substituiert sind. Derartige Verbindungen sind z.B. in dem Artikel von Birr, Z.Wiss.Phot. 47,1952), S. 2-58, beschrieben. Weitere geeignete'Stabilisatoren sind u.a. heterocyclische Mercaptoverbindungen, z.B. Phenylmercaptotetrazol, quaternäre Benzthiazolderivate und Benzotriazol.

Für die erfindungsgemäßen Materialien können die üblichen Schichtträger verwendet werden, z.B. Träger aus Celluloseestern wie Celluloseacetat oder Celluloseacetobutyrat, ferner Polyester, insbesondere Polyethylenterephthalat oder Polycarbonate, insbesondere auf Basis von Bisphenylolpropan. Geeignet sind ferner Papierträger, die gegebenenfalls wasserundurchlässige Polyolefinschichten, z.B. aus Polyethylen oder Polypropylen, enthalten können, ferner Träger aus Glas oder Metall.

Als Schutzkolloid bzw. Bindemittel für die Schichten des Aufzeichnungsmaterials sind die üblichen hydrophilen filmbildenden Mittel geeignet, z.B. Proteine, insbesondere Gelatine, Alginsäure oder deren Derivate wie Ester, Amide oder Salze, Cellulose-Derivate wie Carboxymethycellulose und Cellulosesulfate, Stärke oder deren Derivate oder hydrophile synthetische Bindemittel wie Polyvinylalkohol, teilweise verseiftes Polyvinylacetat, Polyvinylpyrrolidon und andere. Die Schichten können im Gemisch mit den hydrophilen Bindemitteln auch andere synthetische Bindemittel in gelöster oder dispergierter Form enthalten wie Homo- oder Copolymerisate von Acryloder Methacrylsäure oder deren Derivaten wie Estern, Amiden oder Nitrilen, ferner Vinylpolymerisate wie Vinylester oder Vinylether.

Die Schichten des fotografischen Materials können in der üblichen Weise gehärtet sein, beispielsweise mit Formaldehyd, mit Härtern des Epoxidtyps, des heterocyclischen Ethylenimins und des Acryloyltyps. Weiterhin ist es auch möglich, die Schichten gemäß dem Verfahren der deutschen Offenlegungsschrift 2 218 009 zu härten, um farbfotografische Materialien zu erzielen, die für eine Hochtemperaturverarbeitung geeignet sind. Es ist ferner möglich, die fotografischen Schichten bzw. die farbfotografischen Mehrschichtenmaterialien mit Härtern der Diazin-, Triazin- oder 1,2-Dihydrochinolin-Reihe zu härten oder mit Härtern vom Vinylsulfon-Typ.

Bezüglich weiterer geeigneter Zusätze zu den erfindungsgemäßen farbfotografischen Aufzeichnungsmaterialien oder zu einer seiner Schichten sei verwiesen auf den Artikel in der Zeitschrift "Product Licensing Index", Band 92, Dezember 1971, Seiten 107 bis 110.

Für eine Schwarzweißentwicklung sind die üblichen bekannten Schwarzweißentwicklerverbindungen geeignet, wie z.B. die Hydroxybenzole und 3-Pyrazolidone.

Geeignete Farbentwicklersubstanzen für das erfindungsgemäße Material sind insbesondere solche vom p-Phenylendiamintyp, z.B. 4-Amino-N,N-diethyl-anilinhydrochlorid; 4-Amino-3-methyl-N-ethyl-N-ß-(methansulfonamido)ethylanilinsulfathydrat; 4-Amino-3-methyl-N-ethyl-N-ß- hydroxyethylanilinsulfat, 4-Amino-3-ß-(methansulfonamido) -ethyl-N,N-diethylanilinhydrochlorid; 4-Amino-N-ethyl-N-(2-methoxyethyl)-m-toluidin-di-p-toluolsulfonsäure und N-Ethyl-N-ß-hydroxyethyl-p-phenylendiamin. Weitere brauchbare Farbentwickler sind beispielsweise beschrieben in J.Amer.Chem.Soc. 73, 3100 (1951) und in G. Haist, Modern Photographic Processing, 1979, John Wiley and Sons, New York, Seiten 545 ff.

Nach der Farbentwicklung wird das Material üblicherweise gebleicht und fixiert. Bleichung und Fixierung können getrennt voneinander oder auch zusammen durchgeführt werden. Als Bleichmittel können die üblichen Verbindungen verwenget werden, z.B. Fe³+-Salze und Fe3+-Komplexsalze wie Ferricyanide, Dichromate, wasserlösliche Kobaltkomplexe usw. Besonders bevorzugt sind Eisen-III-Komplexe von Aminopolycarbonsäuren, insbesondere z.B. Ethylendiamintetraessigsäure, Nitrilotriessigsäure, Iminodiessigsäure, N-Hydroxyethylethylendiamintriessigsäure und von entsprechenden Phosphonsäuren.

### Beispiel 1

### Erfindungsgemäße Emulsion A

Durch gleichzeitigen pAg-gesteuerten Einlauf einer KBr-und einer AgN0₃-Lösung zu einer auf eine Temperatur von 63° C gebrachten 2,1 %igen Gelatinelösung wurde innerhalb von 15 Minuten eine Silberbromidemulsion mit einer mittleren Teilchengröße von 0,25.µm hergestellt. Anschließend wurden die Kristalle dieser Ausgangsemulsion durch weitere Zugabe von KBr- und AgN0₃-Lösung bei pAg 6,0 auf den doppelten Durchmesser vergrößert. Anschließend wurde durch pAg-gesteuerten Doppeleinlauf von KCI- und AgN0₃-Lösung eine AgCI-Hülle auf die vorliegenden Kristalle aufgefällt. Die Fällung wurde anschließend erneut durch Doppeleinlauf von KBr- und AgN0₃-Lösung fortgesetzt, wobei eine AgBr-Hülle auf die zuvor aufgefällte AgCI-Schicht aufgebracht wurde. Der mittlere Teilchendurchmesser der erhaltenen Kristalle betrug 0,65µm. 15 % der Kristalle lagen außerhalb eines Bereiches von 0,65 ± (0,1. 0,65₁im), d.h. die erhaltene Emulsion war homodispers. Der Gesamtgehalt an AgCI betrug 10 Mol-%.

Die Emulsion wurde in üblicher Weise durch Waschen von den löslichen Salzen befreit und abschließend auf einen pAg-Wert von 7,8 eingestellt. Danach wurde die Emulsion durch Zugabe von Natriumthiosulfatpentahydrat in einer Menge von 80µmol/Mol Silber und von 42,5 mg eines Triazaindolizins 120 Minuten lang bei 45° C gereift.

### Vergleichsemulsion K

Die Vergleichsemulsion K ist eine Konvertemulsion, die in Abwandlung der aus der US-A- 2 592 250 bekannten Methode hergestellt wurde. Nach der US-A- 2 592 250 werden in Regel Konvertemulsionen mit relativ breiter Korngrössenverteilung erhalten; typisch ist eine Verteilungsbreite, bei der etwa 70 % der Körner einen Durchmesser haben, der um mehr als 10 % vom mittleren Durchmesser abweicht. Um zum Vergleich eine Konvertemulsion ähnlich enger Korngrößenverteilung wie bei der erfindungsgemäßen Emulsion A zu erhalten, wurde eine Konvertemulsion enger Korngrößenverteilung dadurch hergestellt, daß zunächst durch gesteuerten Doppeleinlauf eine monodisperse Silberchloridemulsion (Korndurchmesser 0,63µm) gefällt wurde. Diese Emulsion wurde durch Zugabe einer äquivalenten Menge an Kaliumbromid 26 Minuten lang bei 60° C konvertiert. Die erhaltene Konvertemulsion (Emulsion K) enthielt noch 10 Mol-% Silberchlorid. Der mittlere Korndurchmesser betrug 0,67µm, 17 % der Körner wiesen einen Durchmesser auf, der um mehr als 10 % vom mittleren Durchmesser abwich. Die Dispersität der erfindungsgemäßen Emulsion A und der Vergleichsemulsion K ist vergleichbar. Die Emulsion K wurde in der gleichen Weise wie die Emulsion A chemisch gereift.

Beide Emulsionen wurden jeweils in gleicher Weise auf einen Cellulosetriacetat-Schichtträger vergossen, hinter einem Graukeil belichtet und mit einem üblichen Schwarzweißentwickler entwickelt. Die sensitometrischen Werte sind in der folgenden Tabelle 1 angegeben:

Eine Verdoppelung des unter "Empfindlichkeit" angegebenen Wertes entspricht einer Verdoppelung der Empfindlichkeit selbst.

Aus Tabelle 1 ist zu ersehen, daß die erfindungsgemäße Emulsion A bei geringerem Schleier eine deutlich höhere Empfindlichkeit aufweist.

### Beispiel 2

### Erfindungsgemäße Emulsion B

Eine erfindungsgemäße Emulsion B wurde wie in Beispiel 1 unter Emulsion A mit der Abänderung hergestellt, daß die Silberbromidauffällung auf die AgCI-haltige Zone nicht bei pAg 6 sondern bei pAg 4,5 durchgeführt wurde. Die Auffällung der übrigen Schichten sowie sämtliche weiteren Maßnahmen wurden wie in Beispiel 1 angegeben durchgeführt. Die sensitometrische Auswertung ergab die in Tabelle 2 aufgeführten Werte, aus denen der Empfindlichkeitsgewinn durch Fällung bei niedrigerem pAg-Wert deutlich erkennbar ist.

### Beispiel 3

Dieses Beispiel belegt, daß die erfindungsgemäß hergestellte Emulsion A eine sehr viel geringere Naßdruckanfälligkeit besitzt als Vergleichsemulsion K. Für den im folgenden angegebenen Schichtaufbau wurden die Emulsionen A und K gemäß Beispiel 1 verwendet.

Für einen erfindungsgemäßen Schichtaufbau wird 1 kg der Emulsion A mit einem Kuppleremulgat vermischt. Das Kuppleremulgat wird hergestellt aus 50 mmol eines üblichen Gelbkupplers, 13,5 ml Trikresylphosphat und 50 ml Ethylacetat und Dispergierung in 300 ml einer 12 %igen Gelatinelösung in Gegenwart von 2 g Natriumdodecylbenzolsulfonat. Die erhaltene Mischung aus Kuppleremulgat und Silberhalogenidemulsion wird auf einen üblichen Schichtträger vergossen und folgender Verarbeitung unterworfen:

Die entsprechenden Bäder haben folgende Zusammensetzungen:

### Farbentwicklungslösung

Benzylalkohol 15 ml
Kaliumcarbonat 30 g
Kaliumbromid 0,5 g
Hydroxylaminsulfat 2 g
Natriumsulfit 2 g
Diethylentriamin 1 g
N-Ethyl-N-ß-methansulfonamidoethyl-3-methyl-4-aminoanilinsulfat 4,5 g
auffüllen mit Wasser auf 1 I

### Bleich-/Fixierlösung

Ammoniumthiosulfat (70 %) 150 ml
Natriumsulfit 5 g
Na [Fe (EDTA)] 40 g
EDTA 4 g
auffüllen mit Wasser auf 1 I

In entsprechender Weise wurde ein Vergleichsmaterial hergestellt mit der Abänderung, daß anstelle der erfindungsgemäßen Emulsion A die Vergleichsemulsion K verwendet wurde.

Zur Prüfung der Druckempfindlichkeit wurde auf beide Materialien unmittelbar nach Beginn der Entwicklung eine Druckspur aufgebracht. Nach Abschluß der Verarbeitung wurden die getrockneten Materialien dann mit einem Mikrodensitometer ausgemessen. Aus den in Tabelle 3 angegebenen Ergebnissen ist der sehr viel geringere Naßdruckschleier der erfindungsgemäßen Materialien ersichtlich. Die in Tabelle 3 angegebenen Stufen X, Y und Z stehen für unterschiedliche Belichtungsintensitäten.

## Patentansprüche

1) Fotografische Silberhalogenidemulsion mit Silberhalogenidkörnern, die einen geschichteten Kornaufbau aufweisen und die an ihrer Oberfläche chemisch sensibilisiert sind, dadurch gekennzeichnet, daß in den Silberhalogenidkörnern wenigstens eine Schicht wenigstens 25 Mol-% Silberchlorid enthält und mindestens einer silberchloridärmeren Schicht direkt benachbart ist, daß der Gesamtgehalt an Silberchlorid weniger als 30 Mol-% beträgt und daß die erfindungsgemäße Emulsion oberflächlich so stark chemisch gereift ist, daß das Verhältnis R der Dichte Dᵣ erhältlich nach Oberflächenreifung zu der Dichte Dᵤ erhältlich mit der noch nicht oberflächlich gereiften, aber ansonsten identischen Emulsion, wenigstens 3 beträgt, wobei zur Bestimmung von R die gereifte und die ungereifte Emulsion jeweils in identischer Weise auf einen Schichtträger aufgetragen, belichtet und im nachstehenden Entwickler der Zusammensetzung
Ascorbinsäure 10 g
p-Methylaminophenol 2,4 g
Na₂C0₃ (sicc) 10 g
KBr 2,0 g
Wasser auf 1000 ml
17 Minuten bei 20° C entwickelt werden, und wobei Dᵣ der Wert von 90 % der Maximaldichte ist und Dᵤ erhalten wird durch die Belichtung der ungereiften Emulsion, die bei der gereiften Emulsion zur Dichte Dᵣ führt.

2) Fotografische Silberhalogenidemulsion nach Anspruch 1, dadurch gekennzeichnet, daß sie monodispers ist und die Silberhalogenidkörner regulär sind.

3) Fotografische Silberhalogenidemulsion nach Anspruch 1, dadurch gekennzeichnet, daß die Silberhalogenidkörner einen Kern, der im wesentlichen aus Silberbromid besteht, wenigstens eine Schicht mit wenigstens 30 Mol- % Silberchlorid und wenigstens eine äußere Schicht, die im wesentlichen aus Silberbromid besteht, enthalten.

4) Fotografische Silberhalogenidemulsion nach Anspruch 1, dadurch gekennzeichnet, daß der Gesamtgehalt an Silberchlorid höchstens 20 Mol- % beträgt.

5) Fotografisches Aufzeichnungsmaterial mit einem Schichtträger, wenigstens einer lichtempfindlichen Silberhalogenidemulsionsschicht und gegebenenfalls weiteren Schichten, dadurch gekennzeichnet, daß in wenigstens einer Schicht eine Emulsion gemäß Anspruch 1 enthalten ist.

6) Fotografisches Aufzeichnungsmaterial nach Anspruch 5, dadurch gekennzeichnet, daß in wenigstens.einer Schicht des Aufzeichnungsmaterials ein Farbkuppler enthalten ist.

7) Verfahren zur Herstellung einer fotografischen Silberhalogenidemulsion mit Silberhalogenidkörnern, die einen geschichteten Aufbau aus mehreren Schichten aufweisen durch Fällung des Silberhalogenids und anschließende chemische Reifung an der Kornoberfläche, dadurch gekennzeichnet, daß
1) die Fällung derart vorgenommen wird, daß in den Silberhalogenidkörnern wenigstens eine Schicht wenigstens 25 Mol-% Silberchlorid enthält und mindestens einer Silberchlorid ärmeren Schicht benachbart ist und daß der Gesamtgehalt an Silberchlorid weniger als 30 Mol-% beträgt,
2) die Silberhalogenidkörner der gefällten Emulsion oberflächlich so stark chemisch gereift werden, daß das Verhältnis R der Dichte Dᵣ erhältlich nach Oberflächenreifung zu der Dichte Dᵤ erhältlich mit der noch nicht oberflächlich gereiften, aber ansonsten identischen Emulsion, wenigstens 3 beträgt, wobei zur Bestimmung von R die gereifte und die ungereifte Emulsion jeweils in identischer Weise auf einen Schichtträger aufgetragen, belichtet und im nachstehenden Entwickler der Zusammensetzung
Ascorbinsäure 10 g
p-Methylaminophenol 2,4 g
Na₂C0₃ (sicc) 10 g
KBr 2,0 g
Wasser auf 1000 ml
17 Minuten bei 20°C entwickelt werden, und wobei Dᵣ der Wert von 90 % der Maximaldichte ist und Dᵤ erhalten wird durch die Belichtung der ungereiften Emulsion, die bei der gereiften Emulsion zur Dichte Dᵣ führt und
3) die Herstellung wenigstens einer Schicht des Silberhalogenidkorns unter reduzierenden Bedingungen erfolgt.

8) Verfahren zur Herstellung einer fotografischen Silberhalogenidemulsion nach Anspruch 7, dadurch gekennzeichnet, daß wenigstens eine Schicht der Silberhalogenidkörner bei einem pAg-Wert von höchstens 7 gefällt wird.

9) Verfahren zur Herstellung einer fotografischen Silberhalogenidemulsion nach Anspruch 7, dadurch gekennzeichnet, daß wenigstens eine Schicht der Silberhalogenidkörner bei einem pAg-Wert von kleiner als 5,0 gefällt wird.

10) Verfahren zur Herstellung einer fotografischen Silberhalogenidemulsion nach Anspruch 7, dadurch gekennzeichnet, daß die Silberhalogenidkörner an der Oberfläche mit einem Schwefelsensibilisator chemisch gereift werden.

## Claims

1. Photographic silver halide emulsion containing silver halide grains which have a layered grain structure and whose surface is chemically sensitised, characterised in that, in the silver halide grains, at least one layer contains at least 25 mol % of silver chloride and is directly adjacent to at least one layer which has a lower silver chloride content, in that the total content of silver chloride is less than 30 mol % and in that the emulsion according to the invention is chemically surface-ripened to such a degree that the ratio R of the density Dᵣ obtainable after surface ripening to the density Dᵤ obtainable with the as yet non-surface-ripened, but otherwise identical emulsion is at least 3, R being determined by applying the ripened and the unripened emulsion to a layer support in an identical manner, exposing them and developing them in the following developer of the composition
ascorbic acid 10 g
p-methylaminophenyl 2.4 g
Na₂C0₃ (sicc) 10 g
KBr 2.5 g
water to 1000 ml
for 17 minutes at 20° C, and Dᵣ being the value of 90% of the maximum density and Dᵤ being obtained by an exposure of the unripened emulsion which leads to the density Dᵣ in the ripened emulsion.

2. Photographic silver halide emulsion according to Claim 1, characterised in that it is monodisperse and the silver halide grains are regular.

3. Photographic silver halide emulsion according to Claim 1, characterised in that the silver halide grains have a core which consists essentially of silver bromide, at least one layer containing at least 30 mol % of silver chloride and at least one outer layer which consists essentially of silver bromide.

4. Photographic silver halide emulsion according to Claim 1, characterised in that the total content of silver chloride is at most 20 mol 0/₀.

5. Photographic recording material comprising a layer support, at least one photosensitive silver halide emulsion layer and optionally other layers, characterised in that an emulsion according to Claim 1 is contained in at least one layer.

6. Photographic recording material according to Claim 5, characterised in that a colour coupler is contained in at least one layer of the recording material.

7. Process for the production of a photographic silver halide emulsion containing silver halide grains which have a layered structure composed of several layers by precipitation of the silver halide and subsequent chemical ripening of the grain surface, characterised in that
1) the precipitation is carried out in such a manner that, in the silver halide grains, at least one layer contains at least 25 mol % of silver chloride and is adjacent to at least one layer which has a lower silver chloride content and in that the total content of silver chloride is less than 30 mol %.
2) the silver halide grains of the precipitated emulsion are chemically surface-ripened to such a degree that the ratio R of the density Dᵣ obtainable after surface-ripening to the density Dᵤ obtainable with the as yet non-surface-ripened, but otherwise identical, emulsion is at least 3, R being determined by applying the ripened and the unripened emulsion to a layer support in an identical manner, exposing them and developing them in the following developer of the composition
ascorbic acid 10 g
p-methylaminophenyl 2.4 g
Na₂C0₃ (sicc) 10 g
KBr 2.0 g
water to 1000 ml
for 17 minutes at 20° C, and Dᵣ being the value of 90% of the maximum density and Dᵤ being obtained by an exposure of the unripened emulsion which leads to the density Dᵣ in the ripened emulsion and
3) the production of at least one layer of the silver halide grain is carried out under reducing conditions.

8. Process for the production of a photographic silver halide emulsion according to Claim 7, characterised in that at least one layer of the silver halide grains is precipitated at a pAg value of at most 7.

9. Process for the production of a photographic silver halide emulsion according to Claim 7, characterised in that at least one layer of the silver halide grains is precipitated at a pAg value of less than 5.0.

10. Process for the production of a photographic silver halide emulsion according to Claim 7, characterised in that the surface of the silver halide grains is chemically ripened with a sulphur sensitiser.

## Revendications

1. Emulsion photographique à l'halogénure d'argent comportant des grains d'halogénures d'argent ayant une structure granulaire en couches et sensibilisés chimiquement sur leur surface, caractérisée en ce que, dans les grains d'halogénures d'argent, au moins une couche contient au moins 25% molaires de chlorure d'argent et est directement voisine d'au moins une couche plus pauvre en chlorure d'argent, en ce que la teneur totale en chlorure d'argent est inférieure à 30% molaires et en ce que l'émulsion selon l'invention est soumise à une maturation chimique superficielle à un point tel que le rapport R entre la densité Dᵣ que l'on peut obtenir après la maturation superficielle, et la densité Du que l'on peut obtenir avec l'émulsion non encore mûrie superficiellement mais, par ailleurs identique, est d'au moins 3 tandis que, pour la détermination de R, on applique chaque fois l'émulsion mûrie et l'émulsion non mûrie d'une manière identique sur un support de couche, on les expose et on les développe dans un révélateur ayant la composition suivante:
Acide ascorbique 10 g
p-méthylaminophénol 2,4 g
Na₂C0₃ (sicc) 10 g
KBr 2,0 g
Eau, pour compléter à 1.000 ml,
pendant 17 minutes à 20° C, Dᵣ étant la valeur de 90% de la densité maximale, tandis que Du est obtenu par l'exposition de l'émulsion non mûrie conduisant à la densité Dᵣ dans l'émulsion mûrie.

2. Emulsion photographique à l'halogénure d'argent selon la revendication 1, caractérisée en ce qu'elle est monodispersée, tandis que les grains d'halogénures d'argent sont réguliers.

3. Emulsion photographique à l'halogénure d'argent selon la revendication 1, caractérisée en ce que les grains d'halogénures d'argent comportent un noyau qui est constitué essentiellement de bromure d'argent, au moins une couche comportant au moins 30% molaires de chlorure d'argent et au moins une couche extérieure constituée essentiellement de bromure d'argent.

4. Emulsion photographique à l'halogénure d'argent selon la revendication 1, caractérisée en ce que la teneur totale en chlorure d'argent est de 20% molaires maximum.

5. Matériau d'enregistrement photographique comportant un support de couche, au moins une couche photosensible d'émulsion à l'halogénure d'argent et éventuellement d'autres couches, caractérisé en ce qu'au moins une couche contient une émulsion selon la revendication 1.

6. Matériau d'enregistrement photographique selon la revendication 5, caractérisé en ce qu'au moins une couche du matériau d'enregistrement contient un copulant chromogène.

7. Procédé de préparation d'une émulsion photographique à l'halogénure d'argent comportant des grains d'halogénures d'argent qui ont une structure stratifiée constituée de plusieurs couches, par précipitation de l'halogénure d'argent et par maturation chimique ultérieure sur la surface des grains, caractérisé en ce que:
1) on effectue la précipitation de telle sorte que les grains d'halogénures d'argent contiennent au moins une couche d'au moins 25% molaires de chlorure d'argent qui est voisine d'au moins une couche plus pauvre en chlorure d'argent, la teneur totale en chlorure d'argent étant inférieure à 30% molaires,
2) les grains d'halogénures d'argent de l'émulsion précipitée sont soumis à une maturation chimique superficielle à un point tel que le rapport R entre la densité Dᵣ que l'on peut obtenir après maturation superficielle, et la densité Du que l'on peut obtenir avec l'émulsion non encore mûrie en surface mais, par ailleurs, identique, soit d'au moins 3, tandis que, pour la détermination de R, on applique chaque fois l'émulsion mûrie et l'émulsion non mûrie de manière identique sur un support de couche, on les expose et on les développe dans un révélateur ayant la composition suivante:
Acide ascorbique 10 g
p-méthylaminophénol 2,4 g
Na₂CO₃ (sicc) 10 g
KBr 2 g
Eau, pour compléter à 1.000 ml,
pendant 17 minutes à 20°C, Dᵣ étant la valeur de 90% de la densité maximale, tandis que Du est obtenu par exposition de l'émulsion non mûrie, qui conduit à la densité Dᵣ dans l'émulsion mûrie, et
3) la formation d'au moins une couche du grain d'halogénure d'argent a lieu dans des conditions réductrices.

8. Procédé de préparation d'une émulsion photographique à l'halogénure d'argent selon la revendication 7, caractérisé en ce qu'on précipite au moins une couche des grains d'halogénures d'argent à une valeur pAg de 7 maximum.

9. Procédé de préparation d'une émulsion photographique à l'halogénure d'argent selon la revendication 7, caractérisé en ce qu'on précipite au moins une couche des grains d'halogénures d'argent a une valeur pAg inférieure à 5.

10. Procédé de préparation d'une émulsion photographique à l'halogénure d'argent selon la revendication 7, caractérisé en ce que les grains d'halogénures d'argent sont soumis à une maturation chimique sur leur surface avec un sensibilisateur au soufre.
